# EUROPÄISCHE PATENTSCHRIFT

(11) **EP 0 227 914 B1**
(45) Veröffentlichungstag und Bekanntmachung des Hinweises auf die Patenterteilung: **03.01.1990**
(21) Anmeldenummer: 86115130.6
(22) Anmeldetag: 31.10.1986
(51) Int. Cl.: D04H 1/54

(54) **Wattetupfer und Verfahren zu deren Herstellung**
Cotton swab and process for its production
Tampon d'ouate et procédé pour sa production

(30) Priorität: 27.11.1985 DE 3541830
(43) Veröffentlichungstag der Anmeldung: 08.07.1987
(73) Patentinhaber: Paul Hartmann Aktiengesellschaft, D-89522 Heidenheim (DE)
(72) Erfinder: Linnebur, Clemens, Dipl.-Ing., D-7920 Heidenheim (DE); Maximilian Pütz, Maschinenbau-Ingenieur, D-5165 Hürtgenwald (DE)
(74) Vertreter: Becker, Maria, Dipl.-Phys.

(56) Entgegenhaltungen:
- DD-A- 74 637
- DE-A- 1 660 791
- DE-A- 1 944 652
- DE-A- 3 007 343
- DE-A- 3 045 216
- GB-A- 2 054 681
- GB-A- 2 096 195
- US-A- 4 296 168

## Beschreibung

Die Erfindung betrifft Wattetupfer, bestehend aus verfestigten Baumwoll- und/oder Viskosefasern, insbesondere für kosmetische Anwendungszwecke.

Die für kosmetische Zwecke verwendeten Wattetupfer werden in der Regel vor ihrem Gebrauch mit einer Abschmink- oder Reinigungsflüssigkeit getränkt. Hierbei ist ein gebremstes Saugverhalten des Tupfers wünschenswert, damit die Flüssigkeit nicht zu schnell in die Oberfläche eindringt und dann beim Auftragen wirkungslos wird.

Bei Wattebahnen mit Faseranteilen aus thermoplastischen Kunststoffen ist es bereits bekannt, die Oberflächen solcher Wattebahnen durch Anschmelzen der Kunststoffasern gegen Flusen zu verfestigen (vgl. EP o 124 834 A2). Das Anschmelzen der Kunststoffasern erfolgt dort in Kalandern mit beheizten Walzen, über die die Wattebahn geführt wird. Die Kunststoffasern werden in diskreten Abständen oder linienförmig zur Verfestigung der Oberfläche angeschmolzen. Dies wird durch eine geprägte Struktur der Walzen, durch die die Hitze nur über die erhabenen Walzenabschnitte in einem durch die Erhebungen vorgegebenen Muster auf die Wattebahn übertragen wird, bewirkt.

Diese Wattepads haben den Nachteil, dass sie nur an ihrer Oberfläche verfestigt sind, während ihr Inneres unverfestigt und daher nicht fusselfrei ist.

Denn bei Wattetupfern soll das Flusen nicht nur an der Oberfläche, sondern auch in dem Inneren des Tupfers weitestgehend vermieden werden.

Zu diesem Zweck ist in der EP 0 135 403 A1 ein Herstellungsverfahren für Wattebahnen beschrieben, bei dem die Fasern der Wattebahn durch ein spezielles "hydraulisches Verschlingen" über die gesamte Tiefe der Wattebahn derartig untereinander verschlungen werden, dass hierdurch das Flusen bei solchem Wattematerial deutlich herabgesetzt wird.

Der Nachteil dieses Verfahrens besteht darin, dass es recht aufwendig ist sowohl hinsichtlich seiner Durchführung als auch der dafür benötigten Einrichtung, während das Flusen nur in einem noch nicht befriedigenden Maße verringert wird.

Hiervon ausgehend liegt der Erfindung die Aufgabe zugrunde, bei einem geringstmöglichen Produktionsaufwand Wattetupfer zu schaffen, die nicht nur oberflächlich, sondern über ihre gesamte Tiefe fusselfrei und dennoch flauschig sind und ein ausreichendes Saugvermögen aufweisen.

Gelöst wird diese Aufgabe durch einen Aufbau der Wattetupfer nach den Merkmalen des kennzeichnenden Teils des Anspruchs 1. Eine zweckmässige Ausgestaltung hierzu enthalten die Ansprüche 2 und 3.

Ein vorteilhaftes Verfahren zum drucklosen Aufschmelzen der Kunststoffaseroberflächen ist Gegenstand der Ansprüche 6 und 7.

Das drucklose Aufschmelzen bzw. Plastifizieren der Kunststofffaseroberflächen ermöglicht die Ausbildung eines insgesamt weichen, flauschigen und ausreichend saugfähigen Wattemäterials. Durch den Anteil der Schmelzfasern entsteht die gewunschte Bremsung des Saugverhaltens.

Durch die Beimischung der Bikomponenten-Fasern wird erfindungsgemäss nur die oberflächliche Ummantelung verschmolzen, während der innere Kern in seiner Stabilität erhalten bleibt. Denn auf diese Weise erhält die Watte durch die stabil bleibenden Kerne der oberflächlich angeschmolzenen Fasern eine Art inneres, einen lockeren Aufbau garantierendes Stützgerüst.

In der Zeichnung ist ein Ausführungsbeispiel eines Herstellungsverfahrens für ein erfindungsgemässes Wattepad schematisch dargestellt.

In der insgesamt mit 1 bezeichneten Dosiervorrichtung, die aus Wiegekastenspeisern 1 a und 1 b besteht, werden getrennt Baumwoll- und/oder Viskosefasern (in 1a) sowie Schmelzfasern in der Dosiervorrichtung 1 zugeführt und zwar in dem gewünschten Mischungsverhältnis. Die Baumwollfasern weisen in der Regel eine Faserlänge von 5 bis 40 mm auf. In einer nachfolgenden Karde 2 werden die Fasern paralellisiert und zu einem Flor 7 geformt. Der Kardenflor wird in einer nachfolgenden Vlieseinrichtung 3 auf das erforderliche Endgewicht von ca. 200 g/m² gebracht und anschliessend in einer Station 4 von Heissluft durchströmt. Die Station 4 besteht aus perforierten Trommeln, die von Heissluft gleichmässig durchsetzt werden. In dieser Heissluftstation wird die Schmelzfaser angeschmolzen, wobei ihre Oberfläche ganz oder teilweise plastifiziert ist und sich mit der benachbarten Faser verbindet. Der Heissluftstrom, der möglichst homogen durch die Trommeln geführt wird, weist eine Temperatur von ca. 120 - 150_{°}C auf.

Die in der Station 4 verfestigte Wattebahn gelangt zur Stanze 5, wo die Wattetupfer 10, vorzugsweise in Form von Rondellen, ausgestanzt werden.

## Patentansprüche

1. Wattetupfer, bestehend aus verfestigten Baumwolle- und/oder Viskosefasern, gekennzeichnet durch die Beimischung synthetischer Schmelzfasern, die gleichmässig über das gesamte Volumen des Wattetupfers verteilt und durch zumindest oberflächliche drucklose Aufschmelzung der Faser mit den angrenzenden Fasern verbunden sind.

2. Wattetupfer nach Anspruch 1, dadurch gekennzeichnet, dass die Schmelzfasern aus Polyäthylen bestehen.

3. Wattetupfer nach Anspruch 1 oder 2, dadurch gekennzeichnet, dass die Schmelzfasern sogenannte Bikomponenten-Fasern mit einem Kern aus Polypropylen (PP) und einer Ummantelung aus Polyäthylen (PE) sind.

4. Wattetupfer nach einem der vorhergehenden Ansprüche, gekennzeichnet, durch eine Fasermischung aus Baumwollfasern mit 2,5 bis 3,5 dtex und/oder Viskosefasern mit 1,5 bis 3,5 dtex sowie einer Faserlänge von 15 bis 60 mm und einem Anteil von 5 bis 20% von synthetischen Schmelzfasern mit 1,0 bis 2,5 dtex sowie einer Faserlänge von 15 bis 30mm.

5. Verfahren zur Herstellung eines Wattetupfers nach einem der vorhergehenden Ansprüche, dadurch gekennzeichnet, das man den Baumwoll-und/oder Viskosefasern Schmelzfasern bis zu etwa 15% des Gewichtsanteiles hinzufügt, hieraus ein Watteband bildet und dieses einem homogen einwirkenden Heissluftstrom aussetzt, bevor die Tupfer ausgestanzt werden.

6. Verfahren nach Anspruch 5, dadurch gekennzeichnet, dass der Heissluftstrom eine Temperatur von ca. 120 bis 150_{°}C aufweist.

## Claims

1. An absorbent cotton pad consisting of strengthened cotton fibers and/or viscose fibers, characterized by: admixture of synthetic fusible fibers; said synthetic fusible fibers being uniformly distributed throughout the entire volume of said absorbent cotton pad; and said synthetic fusible fibers being bonded to the adjacent fibers by fusion of said synthetic fusible fibers, at least at their surface, in a pressureless manner.

2. An absorbent cotton pad as defined in Claim 1, characterized in that: said fusible fibers consist of polyethylene.

3. An absorbent cotton pad as defined in Claims 1 or 2, characterized in that: said fusible fibers are so-called bicomponent fibers having a core consisting of polypropylene (PP) and a shell consisting of polyethylene (PE).

4. An absorbent cotton pad as defined in one of the preceding Claims, characterized by: a fiber mixture consisting of cotton fibers with 2.5 to 3.5 dtex and/or viscose fibers with 1.5 to 3.5 dtex and having a fiber length of 15 to 60 mm, and a 5 to 20 % component of fusible synthetic fibers with 1.0 to 2.5 dtex and having a fiber length of 15 to 30 mm.

5. A method for the manufacture of an absorbent cotton pad as defined in one of the preceding Claims, characterized in that: fusible fibers of up to approximately 15 percent by weight are added to said cotton fibers and/or viscose fibers, in that: an absorbent cotton web is formed therefrom; and in that: said absorbent cotton web is subjected to a flow of homogeneously acting hot air before the pads are punched out.

6. A method as defined in Claim 5, characterized in that: said hot air has a temperature of approximately 120 to 150 degrees C.

## Revendications

1. Tampon d'ouate constitué par des fibres de coton et/ou viscose consolidées, caractérisé par le mélange à des fibres synthétiques fusibles qui sont réparties uniformément sur l'ensemble du volume du tampon d'ouate et sont liées aux fibres voisines par fusion au moins superficielle, sans pression, des fibres.

2. Tampon d'ouate selon revendication 1, caractérisé par le fait que les fibres fusibles sont en polyéthylène.

3. Tampon d'ouate selon revendication 1 ou 2, caractérisé par le fait que les fibres fusibles sont des fibres dites à deux composants, avec un coeur en polypropylène (PP) et un revêtement en polyéthylène (PE).

4. Tampon d'ouate selon l'une des revendications précédentes, caractérisé par un mélange de fibres constitué de fibres de coton de 2,5 à 3,5 dtex et/ou fibres de viscose de 1,5 à 3,5 dtex, ayant une longueur de fibre de 15 à 60 mm, et d'un pourcentage de 5 à 20% de fils fusibles de 1,0 à 2,5 dtex, ayant une longeur de fibres de 15 à 30 mm.

5. Procédé de fabrication d'un tampon d'ouate selon l'une des revendications précédentes, caractérisé par le fait que l'on ajoute aux fibres de coton et/ou viscose des fibres fusibles, jusqu'à environ 15% en poids, on forme une bande d'ouate et l'on expose celle-ci à un courant d'air chaud agissant de manière unifome, avant de découper les tampons.

6. Procédé selon revendication 5, caractérisé par le fait que le courant d'air chaud présente une température d'environ 120 à 150_{°}C.
